# FASCICULE DE BREVET EUROPEEN

(11) **EP 0 562 920 B1**
(45) Date de publication et mention de la délivrance du brevet: **20.09.1995**
(21) Numéro de dépôt: 93400697.4
(22) Date de dépôt: 18.03.1993
(51) Int. Cl.: C23C 4/12, C23C 24/10, C23C 26/02

(54) **Procédé de revêtement d'une encoche d'une pièce en alliage de nickel par laser**
Verfahren zum Beschichten einer Vertiefung eines Nickelsubstrates mittels Laser
Process for coating the notch of a nickel substrate with laser

(30) Priorité: 23.03.1992 FR 9203459
(43) Date de publication de la demande: 29.09.1993
(73) Titulaire: EUROPEAN GAS TURBINES SA, F-75116 Paris (FR)
(72) Inventeur: Kerrand, Emmanuel, F-91100 Villabe (FR); Cariou, Frederic, F-91550 Paray Vieille Poste (FR); Boucachard, Didier, F-90000 Belfort (FR)
(74) Mandataire: Vigand, Privat

(56) Documents cités:
- DE-C- 3 509 582
- FR-A- 2 642 690
- GB-A- 1 574 984
- US-A- 4 299 860
- US-A- 4 832 982

## Description

La présente invention concerne un procédé de revêtement d'une encoche en forme de Z inversé de pièces en alliage de Nickel ayant une paroi plane précédée d'un arrondi. Ces pièces sont notamment des ailettes de turbine à gaz en alliage de Nickel difficilement soudables.

Les procédés TIG manuel et mini-plasma sont beaucoup plus longs à employer et dépendent trop de l'opérateur.

On pourrait penser à utiliser un procédé laser (par example FR-A-2 642 690) à puissance très élévée pour permettre un bon ancrage des couches dans le fond de l'encoche mais les essais effectués ont montré qu'on ne pourrait pas tenir les prescriptions de la spécification concernant les fissurations.

Le procédé selon l'invention permettant d'obtenir un revêtement métallique anti-usure sans fissuration ayant une bonne liaison métallique avec le substrat dans les zones de contact de formes complexes est caractérisé en ce qu'on utilise un faisceau laser orientable et déplaçable relativement par rapport à la paroi plane de l'encoche et faisant un angle fixe α₂ par rapport à un faisceau de poudre, le faisceau laser faisant un angle α par rapport à la normale N à la paroi plane de l'encoche et, la direction du faisceau de poudre un angle α + α₂ avec ladite normale N, en ce que lors de l'élaboration des diverses couches on réalise plusieurs passes longitudinales à vitesse constante partant du fond de l'encoche vers le bord, le point de rencontre 0 entre faisceau laser et la direction de projection de la poudre restant immobile quelques dizièmes de secondes sur l'arrondi de l'encoche au début de chaque passe longitudinale et en ce que lors de l'élaboration de la première couche l'aryle α reste constant et égal à un angle α₁ inférieur à 30° tandis que lors de l'élaboration des couches suivantes l'angle α au début de chaque prend d'abord une valeur supérieure à α₁ qui peut être aussi proche que possible de la normale à l'arrondi, puis le faisceau laser et le faisceau de poudre tournent autour du point de rencontre 0 qui reste immobile jusqu'à ce que le faisceau laser prenne l'angle 1 avant de commencer à se déplacer pour réaliser ladite passe.

De préférence, le point de contact 0 au début des passes est positionné dans l'arrondi à l'intérieur du matériau.

L'invention va maintenant être décrite plus en détail en se référant à un mode de réalisation particulier cité à titre d'exemple non limitatif et représenté par des dessins annexés.

La figure 1 représente la pièce munie de son revêtement avant et après usinage.

La figure 2 représente le dépôt de la première couche sur l'arrondi de l'encoche.

La figure 3 représente le dépôt de la première couche sur la face plane de l'encoche.

La figure 4 représente la première phase du dépôt d'une couche ultérieure sur l'arrondi de l'encoche.

La figure 5 représente la seconde phase du dépôt de la figure 4.

La figure 6 représente le dépôt de la couche des figures 4 et 5 sur la face plane de l'encoche.

La figure 7 représente la coupe de la figure 1.

Le profil brut 1 de l'aube en alliage de nickel est représenté en pointillé sur la figure 1. Ce profil est en forme de "Z inversé" et comporte dans la partie intermédiaire du "Z inversé" une encoche 2 constituée d'une partie arrondie 3 suivie d'une partie plane 4 correspondant à la partie intermédiaire du "Z inversé".

On revêt l'encoche 2 de plusieurs couches 5, 5', planes parallèles à la partie plane 4 à l'aide d'un laser CO₂ dans le faisceau duquel on projette une poudre métallique.

Chaque couche 5 est constituée de plusieurs cordons 6 adjacents déposés au cours de passes successives (voir figure 7).

Le dépôt est constitué d'un revêtement métallique anti-usure sans fissuration ayant une bonne liaison métallique avec le substrat en alliage de Nickel.

L'ensemble du "Z" est réusiné pour obtenir le profil final 7 en trait plein sur la figure 1.

Le faisceau laser 8 est orientable et déplaçable par rapport à la paroi plane 4 de l'encoche 2. La direction du faisceau laser et la direction 9 de projection de la poudre font un angle constant α₂ (voir figure 2).

Etant donné la forme complexe de la pièce et le confinement de la zone à traiter on incline le faisceau laser 8 par rapport à la normale N à la paroi plane 4 de l'encoche 2 d'un angle α de quelques dizaines de degré. Cet angle dépend du profil d'aube.

On le choisit pour qu'il soit aussi petit que possible c'est-à-dire pratiquement pour que le faisceau 8 soit confondu ou voisin de la parallèle au plan de la première branche 10 du "Z inversé".

Ainsi le faisceau 8 fait-il un angle α avec la normale N et la direction 9 de projection de la poudre un angle α + α₂.

Réalisation de la première couche (voir figures 2 et 3). L'angle d'inclinaison du faisceau laser 8 est fixé à α₁ et il ne sera pas modifié pendant toute la réalisation de la première couche 5; dans l'exemple précis α₁ a été pris égal à 25° et est sensiblement parallèle à la première branche 10 du "Z inversé".

Sur le fond arrondi 3 de l'encoche 2, on positionne le point d'intersection 0 entre le faisceau laser 8 et le faisceau poudre 9 à l'intérieur du matériau (quelques dizièmes de mm), ce qui permet d'une part de rattraper l'écart d'altitude avec la partie plane 4 de la zone à revêtir et d'éviter ainsi toute modification ultérieure de son positionnement lors de la réalisation de la passe en cours et d'autre part de maintenir le faisceau poudre 9 en aval du point de contact faisceau laser/pièce afin d'assurer une meilleure fusion de la poudre et minimiser les projections de particules vers le fond d'encoche 2 (figure 2).

Le point d'intersection 0 est par ailleurs, maintenu quelques dizièmes de seconde à l'intérieur du matériau sans déplacement afin d'augmenter le temps d'intéraction laser/matière et assurer une fusion du substrat.
L'ensemble faisceau laser 8/faisceau poudre 9 (angle α 2 contant) est ensuite déplacé à vitesse constante jusqu'au bord 11 du "Z inversé", le point d'intersection faisceau/poudre se trouvant à la surface du substrat (figure 3).

On recommence l'opération jusqu'à ce que la première couche 5 soit déposée.

Réalisations des couches ultérieures (figure 4 à 6). Pour attaquer la nouvelle couche 5' (la cinquième sur la figure 4), le faisceau laser 8 est incliné par rapport à la normale N d'un angle α₃ qui se rapproche le plus possible de la normale N à l'arrondi 3, ce qui permet une meilleure absorption du faisceau laser 8 pour la matière : il faut évidemment que le faisceau de poudre 9 (incliné de α₂ avec α₂ constant et 10° ≦ α₂ ≦ 20°) soit au-dessus de la paroi plane 4, ce qui empêche d'avoir un angle α₃ trop important.

L'angle α₃ est donc variable de couche à couche.

Comme pour la première couche 5 le point d'intersection 0 faisceau/poudre se trouve à l'intérieur du matériau de l'arrondi. Une rotation de l'ensemble faisceaux laser, poudre 8, 9 est alors effectuée en ce point en quelques dizièmes de seconde (<1 s) afin d'augmenter le temps d'intéraction et de replacer le faisceau laser 8 en position pour construire la nouvelle passe.

Le faisceau laser 8 fait alors l'angle α₁ avec le normale N et il est déplacé comme lors du dépôt de la première couche 5 avec α₁ et α₂ constants du fond 3 de l'encoche 2 vers le bord 11 en restant en surface de la couche déposée antérieurement (voir figure 6). Pour chaque passe on repart du fond 3 avec un faisceau laser 8 faisant un angle α₃ (le même pour une couche déterminée) avant de redresser le faisceau 8 qui fait un angle α₁ puis à le déplacer vers le bord avec le faisceau laser 8 restant incliné avec α₁ constant.

Le revêtement déposé a l'aspect représenté à la figure 7 avec les diverses couches 5, 5' constituées de cordons 12 réalisées au cours de chaque passe.

## Revendications

1. Procédé de revêtement d'une encoche (2) d'une pièce en forme de Z en alliage de Nickel ladite encoche (2) étant constitué d'un fond arrondi (3) dans le creux du "Z inversé" suivi d'une paroi plane (4) correspondantes à la partie intermédiaire du "Z inversé", dans lequel on dépose plusieurs couches (5, 5') en matériau métallique anti-usure sur la paroi plane (4) de l'encoche (2), caractérisé en ce qu'on utilise un faisceau laser (8) orientable et déplacable relativement par rapport à la paroi plane (4) de l'encoche (2) et faisant un angle fixe α₂ par rapport à un faisceau de poudre (9), le faisceau laser (8) faisant un angle α par rapport à la normale N à la paroi plane (4) de l'encoche (2) et, la direction du faisceau de poudre (9) un angle α + α₂ avec ladite normale N
en ce que lors de l'élaboration des diverses couche (5, 5') on réalise plusieurs passes longitudinales à vitesse constante partant du fond (4) de l'encoche (2) vers le bord (11), le point de rencontre O entre faisceau laser (8) et le faisceau de poudre (9) restant immobile quelques dizièmes de secondes sur l'arrondi (3) de l'encoche (2) au début de chaque passe longitudinale,
et en ce que lors de l'élaboration de la première couche (5) l'angle α reste constant et égal à un angle α₁ inférieur à 30° tandis que lors de l'élaboration des couches suivantes (5') l'angle α au début de chaque prend d'abord une valeur supérieure à α₁ pour que le faisceau laser soit aussi proche que possible de la normale à l'arrondi (3), puis le faisceau laser (8) et le faisceau de poudre (9) tournent autour du point de rencontre O qui reste immobile jusqu'à ce que le faisceau laser (8) prenne l'angle α₁ avant de commencer à se déplacer pour réaliser ladite passe.

2. Procédé selon la revendication 1, caractérisé en ce que le point de rencontre O au début des passes est positionné dans l'arrondi (3) à l'intérieur du matériau.

## Claims

1. A method of coating a notch (2) in a Z-shaped part of nickel alloy, said notch (2) comprising a rounded end wall (3) in the hollow of the "upsidedown Z-shape" followed by a plane wall (4) corresponding to the intermediate portion of the "upsidedown Z-shape", in which method a plurality of layers of anti-wear metal material (5, 5') are deposited on the plane wall (4) of the notch (2), the method being characterized in that a laser beam (8) is used which is capable of being tilted and of being displaced relative to the plane wall (4) of the notch (2) and which makes a fixed angle α₂ relative to a jet of powder (9), the laser beam (8) making an angle α relative to the normal N at the plane wall (4) of the notch (2), and the powder jet (9) making an angle α + α₂ with said normal N;
in that, while building up the various layers (5, 5'), a plurality of longitudinal passes are performed at constant speed starting from the end wall (4) of the notch (2) and going towards its edge (11), the point O where the laser beam (8) and the powder jet (9) while remaining stationary for a few tenths of a second on the rounded portion (3) of the notch (2) at the beginning of each longitudinal pass; and
in that, while making the first layer (5), the angle α remains constant and equal to an angle α₁ of less than 30°, whereas while making the following layers (5') the angle α at the beginning of each layer initially takes up a value that is greater than α₁ so that the laser beam comes as close as possible to the normal to the rounded portion (3), after which the laser beam (8) and the powder jet (9) are rotated about the point O at which they meet that remains stationary until the laser beam (8) takes up the angle α₁, prior to starting the displacement for making said pass.

2. A method according to claim 1, characterized in that the point O where the laser beam and the powder jet meet at the beginning of each pass is located in the rounded portion (3) inside the material.

## Patentansprüche

1. Verfahren zur Beschichtung einer Nut (2) eines Z-förmigen Werkstücks aus einer Nickellegierung, wobei die Nut (2) einen abgerundeten Grund (3) in der Innenwölbung des umgekehrten Z gefolgt von einer ebenen Wand (4) entsprechend dem Mittelbereich des umgekehrten Z aufweist und wobei mehrere Schichten (5, 5') aus einem metallischen abriebfesten Material auf die ebene Wand (4) der Nut (2) aufgebracht werden, dadurch gekennzeichnet, daß man einen Laserstrahl (8) verwendet, der bezüglich der ebenen Wand (4) der Nut (2) ausgerichtet und verschoben werden kann und einen festen Winkel α₂ bezüglich eines Pulverstrahls (9) besitzt sowie einen Winkel α bezüglich der Senkrechten N auf der ebenen Wand (4) der Nut (2) bildet, während die Richtung des Pulverstrahls (9) mit der Senkrechten N einen Winkel α+α₂ einschließt, daß bei der Herstellung der verschiedenen Schichten (5, 5') mehrere Längsdurchgänge mit konstanter Geschwindigkeit ausgehend vom Grund (4) der Nut (2) und in Richtung auf den Rand (11) fortschreitend erfolgen, wobei der Treffpunkt O zwischen dem Laserstrahl (8) und dem Pulverstrahl (9) einige Zehntel Sekunden lang in der Innenwölbung (3) der Nut (2) zu Beginn jedes Längsdurchlaufs verharrt, und daß bei der Herstellung der ersten Schicht (5) der Winkel α konstant bleibt und gleich einem Winkel α₁ unterhalb von 30° gewählt wird, während bei der Herstellung der nachfolgenden Schichten (5') der Winkel α zu Beginn einen größeren Wert als α₁ annimmt, damit der Laserstrahl möglichst nahe bei der Senkrechten auf der Wölbung (3) liegt, worauf der Laserstrahl (8) und der Pulverstrahl (9) um den Treffpunkt O gedreht werden, der unbewegt bleibt, bis der Laserstrahl (8) den Winkel α₁ annimmt und seine Bewegung für den Durchgang beginnt.

2. Verfahren nach Anspruch 1, dadurch gekennzeichnet, daß der Treffpunkt O zu Beginn der Durchgänge in der Innenwölbung innerhalb des Materials liegt.
